# EUROPÄISCHE PATENTSCHRIFT

(11) **EP 2 255 028 B1**
(45) Veröffentlichungstag und Bekanntmachung des Hinweises auf die Patenterteilung: **03.09.2014**
(21) Anmeldenummer: 09722245.9
(22) Anmeldetag: 16.03.2009
(51) Int. Cl.: C23C 22/78, C23C 22/83, B05D 7/14, C09D 5/08

(54) **OPTIMIERTE ELEKTROTAUCHLACKIERUNG VON ZUSAMMENGEFÜGTEN UND TEILWEISE VORPHOSPHATIERTEN BAUTEILEN**
OPTIMIZED ELECTROCOATING OF ASSEMBLED AND PARTLY PREPHOSPHATED COMPONENTS
PEINTURE ÉLECTROPHORÉTIQUE PAR IMMERSION OPTIMISÉE D'ÉLÉMENTS ASSEMBLÉS ET PARTIELLEMENT PRÉPHOSPHATÉS

(30) Priorität: 20.03.2008 DE 102008015390; 04.04.2008 DE 102008017523
(43) Veröffentlichungstag der Anmeldung: 01.12.2010
(73) Patentinhaber: Henkel AG & Co. KGaA, 40589 Düsseldorf (DE)
(72) Erfinder: PILAREK, Frank-Oliver, 50931 Köln (DE); BALZER, Marc, 40789 Monheim (DE); BROUWER, Jan-Willem, 47877 Willich (DE); HAMACHER, Matthias, 50354 Hürth (DE); KRÖMER, Jens, 40225 Düsseldorf (DE); POPP, Roland, 85077 Manching (DE)
(86) Internationale Anmeldenummer: PCT/EP2009/053065
(87) Internationale Veröffentlichungsnummer: WO 2009/115485

(56) Entgegenhaltungen:
- EP-A- 0 525 870
- EP-A- 0 611 810
- EP-A- 1 378 586
- EP-B- 0 977 908
- WO-A-01/12341
- WO-A-2007/021024
- WO-A-2007/097139
- DE-A1- 19 540 085
- US-A- 4 165 242
- US-A- 5 851 371
- US-B1- 6 214 132
- SORKIN G N: "Possibility of activating a metal surface in a suspension of sludge from zinc phosphate baths" CHEMICAL ABSTRACTS, AMERICAN CHEMICAL SOCIETY, US, Bd. 96, Nr. 24, 14. Juni 1982 (1982-06-14), Seite 265, XP002135088 ISSN: 0009-2258
- MIZNO H: "phosphate treatment of steel sheet and galvanized steel" CHEMICAL ABSTRACTS, AMERICAN CHEMICAL SOCIETY, US, Bd. 84, Nr. 22, 31. Mai 1976 (1976-05-31), Seite 239, XP002135087 ISSN: 0009-2258

## Beschreibung

Die vorliegende Erfindung betrifft ein Verfahren zur korrosionsschützenden Phosphatierung und Elektrotauchlackierung von aus zumindest teilweise metallischen Bauelementen zusammengesetzten Bauteilen, die teilweise aus vorphosphatierten Zinkoberflächen bestehen, wobei die metallischen Bauelemente des Bauteiles, die zumindest teilweise aus vorphosphatierten Zinkoberflächen bestehen, oder die einzelnen Bauteile einer Wärmebehandlung unterzogen wurden. In diesem Verfahren wird die nachteilige Ausbildung von Inhomogenitäten bei der Elektrotauchlackierung "Mapping" des phosphatierten Bauteils mittels einer aktivierenden Vorbehandlung mit einer sauren wässrigen Dispersion enthaltend unlösliche Phosphate überwunden.

Beim Karosseriebau in der Automobilindustrie und der Fertigung von Einzelteilen, beispielsweise Türen, werden verschiedene metallische Materialien und Lieferformen verwendet. Diese müssen zum Teil zugeschnitten, umgeformt und anschließend zum gewünschten Bauteil zusammengefügt werden. Die hierfür verwendeten Materialien und Formen sind zumeist die "blanken" Metalle, deren Oberflächen keine Beschichtung aufweisen, die einen hinreichenden Schutz vor Korrosion des Werkstoffes bieten oder für die Applikation eines Lacksystems geeignet sind. Solche "blanken" Oberflächen sind neben den eigentlichen Metalloberflächen auch solche die lediglich für den Transport oder die Lagerung mit Korrosionsschutzölen versehen sind. Gerade die Hersteller von Stahlbändern liefern jedoch auch vorphosphatierte Werkstoffe, die unmittelbar bei den jeweiligen OEMs mit einem Tauchlack versehen werden können, bevor weitere Lackschichten appliziert werden. Die für die Herstellung einer Rohkarosse zugeschnittenen, umgeformten und zum entsprechenden Bauteil zusammengefügten Materialien weisen demnach nicht nur unterschiedliche Metalloberflächen auf, sondern besitzen auch solche Oberflächen, die bereits eine erste, vor Korrosion schützende Passivierung (Phosphatierung) aufweisen. Von Bedeutung als wichtiger Werkstoff in der automobilen Fertigung ist hier insbesondere vorphosphatierter verzinkter Bandstahl, der einen wesentlichen Bestandteil an der Rohkarosse und in der Komponentenfertigung, beispielsweise von Türen, darstellt. Beim Zusammenfügen der einzelnen Werkstoffe zum fertigen Bauteil erfolgt die Verbindung der Blechteile häufig durch Punktschweißen, aber auch Bahnschweißen oder Druckfügen. Immer öfter kommen auch andere Verfahren wie Nieten (z.B. bei Aluminium/Stahl-Verbindungen) und Kleben zur Unterstützung der Schweißverbindungen, wobei insbesondere das Verkleben als einzige stoffschlüssige Verbindungstechnik an Bedeutung zunimmt. Speziell bei Klebverbindungen ist zurzeit eine Wärmebehandlung der zum Bauteil vormontierten Bauelemente unabdingbar, um die dauerhafte Verklebung der einzelnen Bauelemente zu gewährleisten ("Vorgelierung"). Bei diesem "Vorgelieren" der applizierten Klebstoffe werden die vorphosphatierten Oberflächen des Bauteils erhöhten Temperaturen ausgesetzt, die die chemischen und physikalischen Eigenschaften der Phosphatschicht, insbesondere einer Zinkphosphatschicht, nachhaltig verändern. So wirken sich die veränderten Eigenschaften der wärmebehandelten vorphosphatierten Bestandteile in nachfolgenden Korrosionsschutzbehandlungen und speziell in der Elektrotauchlackierung aus. Beobachtet wird beispielsweise, dass die Elektrotauchlackierung auf den vorphosphatierten Oberflächen andere Lackschichtgewichte liefert als auf den Oberflächen, die erst beim OEM phosphatierend behandelt werden. Diese Güteunterschiede in der Tauchlackierung, die auf dem zusammengefügten und wärmebehandelten Bauteil optisch sichtbar werden, stellen Beschichtungsfehler dar und werden als "plastisches Mapping" bezeichnet. Das so genannte "Mapping" wirkt sich auch auf weitere applizierte Decklackschichten aus, so dass das inhomogene Erscheinungsbild auch nach komplettem Lackaufbau sichtbar bleibt. Erfolgt die Phosphatierung des zusammengefügten und wärmebehandelten Bauteils, das auch vorphosphatierte Oberflächen aufweist, im Spritzverfahren, so erscheint das "Mapping" nach der Elektrotauchlackierung besonders deutlich auch in Form von "Läufern", die die für das Spritzverfahren typische Erstbenetzung der vorphosphatierten Bereiche mit der Phosphatierlösung abbilden.

Das Problem des "Mapping" stellt somit ein aktuelles Problem insbesondere in der automobilen Fertigung dar und wurde im Stand der Technik bisher nicht hinreichend adressiert und behandelt.
So offenbart die EP 0977908 eine aktivierende Vorbehandlungslösung von metallischen Oberflächen vor einer Zinkphosphatierung enthaltend (a) Ammonium und/oder Alkalisalze, die vorzugsweise Phosphate darstellen, (b) dispergierte Phosphate von di- und/oder trivalenten Metall-Kationen sowie (c) mikropartikuläre Oxide zur Stabilisierung der Dispersion.
Die Dispersion kann gemäß der Lehre der EP 0977908 in einem weiten pH-Bereich von 4 bis 13 eingesetzt werden, wobei der besonders bevorzugte pH-Bereich für eine möglichst effektive Aktivierung der Metalloberflächen zwischen 7,5 und 8,5 liegt. Eine Lehre zur Vermeidung von "Mapping" auf wärmebehandelten vorphosphatierten Bereichen von metallischen Bauteilen in einer nachfolgenden Elektrotauchlackierung kann der Fachmann dieser Offenbarung jedoch nicht entnehmen.

Aufgabe der vorliegenden Erfindung ist es nun, das Auftreten von Inhomogenitäten im Elektrotauchlack ("Mapping") bei der korrosionsschützenden Behandlung von aus metallischen Bauelementen zusammengefügten Bauteilen, die zumindest teilweise auch aus vorphosphatierten Zinkoberflächen bestehen, und denen eine Wärmebehandlung zuteil wurde, zu unterbinden.

Überraschenderweise konnte gezeigt werden, dass diese Aufgabe durch ein Verfahren gelöst wird, bei dem das metallische Bauteil, das bei einer Temperatur von mindestens 100 °C wärmebehandelt wurde und das zumindest teilweise aus Oberflächen von Zink besteht, wobei die Oberflächen des Bauteils, die aus Zink bestehen, teilweise eine kristalline Zinkphosphatschicht aufweisen, in aufeinander folgenden Einzelschritten korrosionsschützend behandelt wird, umfassend:
(A) ggf. Reinigung und Entfettung des Bauteils;
(B) aktivierende Vorbehandlung mit einer sauren wässrigen Dispersion enthaltend unlösliche Phosphate mit oder ohne dazwischenliegendem Spülschritt, wobei der pH-Wert der Dispersion nicht kleiner als 4 und nicht größer als 5,5 ist;
(C) phosphatierende Konversionsbehandlung des aktivierten Bauteils, so dass zumindest auf sämtlichen Eisen- und Zinkoberflächen des Bauteils jeweils eine kristalline Zinkphosphatschicht mit einem Schichtgewicht von nicht weniger als 0,5 g/m² vorliegt; und
(D) Elektrotauchlackierung des Bauteils mit oder ohne dazwischenliegendem Spülschritt

Insbesondere wird in einem erfindungsgemäßen Verfahren ein solches metallisches Bauteil behandelt, das teilweise aus Oberflächen von Zink mit einer kristallinen Zinkphosphatschicht besteht und das bei einer Temperatur von mindestens 100 °C, besonders bevorzugt mindestens 150 °C wärmebehandelt wurde.

Unter metallischem Bauteil im erfindungsgemäßen Verfahren werden insbesondere zusammengefügte Bauelemente verstanden, wobei das Bauteil teilweise aus solchen Bauelementen zusammengesetzt ist, die Oberflächen von Zink besitzen, die keine blanken Zinkoberflächen, aber kristalline Schichtüberzüge aus Zinkphosphat aufweisen, wobei zumindest diese Bauelemente bei einer Temperatur von mindestens 100 °C, besonders bevorzugt mindestens 150 °C wärmebehandelt wurden.

Die Wärmebehandlung bei einer Temperatur von mindestens 100 °C der einzelnen Bauelemente des Bauteils, die auch Oberflächen von Zink darstellen, die bereits eine kristalline Phosphatschicht aufweisen, erfolgt dabei erfindungsgemäß vorzugsweise frühestens unmittelbar vor dem Zusammenfügen des metallischen Bauteils aus den einzelnen Bauelementen. Die Wärmebehandlung der Bauelemente unmittelbar vor dem Zusammenfügen der Bauelemente zum Bauteil dient der verbesserten Verklebung nach dem Aufbringen des Klebstoffes auf die entsprechenden zu verbindenden Bereiche der metallischen Bauelemente. Eine solche wärmeinduzierte "Vorgelierung" des Klebstoffes ist stets notwendig, so dass das Zusammenfügen der mit dem Klebstoff versehenden Bauelemente zum fertigen Bauteil nach der Wärmebehandlung in der Praxis möglichst zeitnah erfolgt.

Die Wärmebehandlung der Bauelemente des Bauteils, die auch Oberflächen von Zink darstellen, die bereits eine kristalline Phosphatschicht aufweisen, wurde vorzugsweise für mindestens 5 min, besonders bevorzugt mindestens 15 min bei einer Temperatur von mindestens 100°C vorgenommen. Liegt die Temperatur unterhalb von 100 °C oder ist die Dauer der Wärmebehandlung deutlich kürzer, ist mit dem Auftreten von "Mapping" in Folge einer ungleichmäßigen Elektrotauchlackierung des zusammengefügten Bauteils nicht zu rechnen. Umgekehrt ist das unerwünschte "Mapping" bei nicht erfindungsgemäßer Verfahrensabfolge zur korrosionsschützenden Phosphatierung mit abschließender Elektrotauchlackierung von Bauteilen, deren einzelne Bauelemente zuvor bei Temperaturen von mindestens 150 °C wärmebehandelt wurden, besonders intensiv.

Das metallische Bauteil kann dabei aus Bauelementen von Zink, Eisen und Aluminium sowie deren Legierungen bestehen, vorzugsweise aus Stahl und legierungsverzinktem Stahl, wobei immer auch solche Bauelemente erfindungsgemäß verwendet werden, deren Oberfläche aus Zink zumindest teilweise eine kristalline Phosphatschicht aufweist. Solche erfindungsgemäßen vorphosphatierten Bauelemente von Zink oder Zinkoberflächen haben vorzugsweise eine Schichtauflage der kristallinen Phosphatschicht von nicht weniger als 0,5 g/m², besonders bevorzugt von nicht weniger als 1 g/m².

Die Reinigung und Entfettung des Bauteils im Schritt (A) erfolgt vorzugsweise in einer tensidhaltigen, alkalischen wässrigen Lösung durch Spritzen oder Tauchen. Das Tauchverfahren ist dabei bevorzugt, da es die geringere mechanische Beanspruchung auf die vorphosphatierten Bereiche des Bauteils ausübt. Saure Reinigungslösungen korrodieren die vorphosphatierten Zinkoberflächen des Bauteils und erzeugen so Beschichtungsdefekte, die zusätzlich in den folgenden erfindungsgemäßen Prozessschritten für einen optimalen Korrosionsschutz ausgeheilt werden müssen. Damit erhöht sich bei saurer Reinigung jedoch die Inhomogenität der phosphatierten Oberflächen des Bauteils. Üblicherweise wird die Reinigung bei erhöhter Temperatur, vorzugsweise bei Temperaturen oberhalb von 40°C und einem pH-Wert von nicht kleiner als 8, besonders bevorzugt von nicht kleiner als 9 durchgeführt.

Die aktivierende Vorbehandlung im Verfahrensschritt (B) erfolgt bei einem pH-Wert von nicht kleiner als 4, wobei der pH-Wert jedoch nicht größer als 5,5 und insbesondere bevorzugt nicht größer als 5 ist. Wird in einer Dispersion aktiviert, deren pH-Wert 4 unterschreitet, so korrodieren die vorphosphatierten Zinkoberflächen des Bauteils zunehmend und dispergierte Zinkphosphat-Partikel, die die Aktivierung der metallischen Oberflächen des Bauteils bewirken, beginnen sich in der wässrigen Phase vollständig aufzulösen, so dass sowohl bereits korrosionsgeschützte Bereiche des Bauteils zunichte gemacht werden als auch die Aktivierung selbst ineffektiv wird. Umgekehrt konnte gezeigt werden, dass Aktivierungslösungen, deren pH-Werte oberhalb von 6 liegen, unmittelbar eine solche Phosphatierung des Bauteils im Schritt (C) bewirken, die eine inhomogene Elektrauchlackierung und mit steigendem pH-Wert eine deutliche Zunahme von Oberflächenbereichen mit uneinheitlichen Erscheinungsbild ("Mapping") zur Folge hat. Optimale Ergebnisse hinsichtlich einer über der gesamten Oberfläche des Bauteils gleichmäßigen Elektrotauchlackierung und damit einer nahezu vollständigen Vermeidung von "Mapping" werden in dem besonders bevorzugten pH-Bereich von 4 bis 5 erzielt.

Vorzugsweise handelt es sich im Schritt (B) um Dispersionen von unlöslichen Phosphaten der Metalle Zink, Eisen, Mangan, Nickel, Kobalt, Kalzium, Magnesium und/oder Aluminium, vorzugsweise Zink und/oder Eisen und besonders bevorzugt Zink.

Unlösliches Phosphat im Sinne der vorliegenden Erfindung ist der Teil eines für den Ansatz der wässrigen Dispersion benötigten Phosphatsalzes, der bei dem pH-Wert der erfindungsgemäßen sauren Dispersion in der wässrigen Phase nicht in Lösung geht. Grundsätzlich stehen bei erfindungsgemäßen sauren Dispersionen im Schritt (B) die gelösten ionogenen Bestandteile des Phosphatsalzes mit seinem partikulären unlöslichen Bestandteil - sprich dem unlöslichen Phosphat - im chemischen Gleichgewicht. Es handelt sich bei den sauren wässrigen Dispersionen also immer um gesättigte Lösungen der verwendeten Phosphatsalze ausgewählt aus Phosphaten von Zink, Eisen, Mangan, Nickel, Kobalt, Kalzium und/oder Aluminium. Unlösliches Phosphat hat in solchen gesättigten Dispersionen erfindungsgemäß einen Durchmesser von zumindest 0,05 µm.

Vorzugsweise enthält die saure wässrige Dispersion im Schritt (B) das unlösliche Phosphat in einem mittleren Partikeldurchmesser von nicht mehr als 5 µm, besonders bevorzugt nicht mehr als 2 µm. Der mittlere Partikeldurchmesser in der sauren wässrigen Dispersion wird mit Lichtstreumethoden bestimmt, so dass neben dem einzelnen Partikel auch Agglomerate von Einzelpartikeln erfasst werden. Der Partikeldurchmesser bezieht sich damit erfindungsgemäß sowohl auf diskrete Phosphat-Partikel als auch auf deren Agglomerate.

Es zeigt sich dabei insbesondere, dass eine Aktivierung der metallischen Oberflächen des Bauteils im Schritt (B) für eine nachfolgende Phosphatierung im Schritt (C) dann effektiv, also unter Ausbildung homogener, geschlossener und feinkristalliner Zinkphosphatschichten erfolgt, wenn der Gehalt an unlöslichen Phosphaten in der sauren wässrigen Dispersion im Schritt (B) mit einem Partikeldurchmesser von nicht mehr als 5 µm mindestens 0,1 g/l bezogen auf PO₄ beträgt. Größere Partikel oder Agglomerate enthaltend unlösliches Phosphat bewirken kaum eine hinreichende Aktivierung der metallischen Oberflächen für die nachfolgende Zinkphosphatierung. Eine gute Aktivierung ist neben der Einhaltung eines sauren pH-Wertes von nicht weniger als 4 jedoch ausschlaggebend für die Verhinderung von "Mapping" in der abschließenden Elektrotauchlackierung im Schritt (D) des erfindungsgemäßen Verfahrens. Konsequenterweise gilt es, diesen bevorzugten Mindestanteil an unlöslichem Phosphat mit einem Partikeldurchmesser von nicht mehr als 5 µm in der sauren wässrigen Dispersion während des Schrittes (B) einzuhalten. Umgekehrt zeigt sich, dass sehr hohe Anteile an unlöslichem Phosphat von über 20 g/l sowohl keine weitere Verbesserung hinsichtlich der Aktivierung bewirken als auch das Auftreten von "Mapping" während der Elektrotauchlackierung im Schritt (D) nicht weitergehend unterbinden.

Einen zusätzlichen positiven Effekt auf die Unterbindung von "Mapping" hat die Zugabe von wasserlöslichen Phosphaten zur sauren wässrigen Dispersion im Schritt (B) und ist daher ebenfalls bevorzugt.
Insbesondere beträgt der Gehalt an wasserlöslichen Phosphaten bezogen auf die Gesamtmenge an gelöstem PO₄ nicht weniger als 1 g/l, vorzugsweise nicht weniger als 2 g/l, besonders bevorzugt nicht weniger als 4 g/l. Bei diesem bevorzugten Gehalt an löslichem Phosphat wird das "Mapping" in der nachfolgenden Elektrotauchlackierung des phosphatierten Bauteils vollständig unterdrückt. Unterhalb eines löslichen Phosphatgehaltes von 1 g/l wird hingegen kein signifikanter Einfluss auf das "Mapping" durch die Anwesenheit der löslichen Phosphate beobachtet. Sehr hohe Gehalte an wasserlöslichen Phosphaten von mehr als 100 g/l können, insbesondere bei niedrigen Gehalten an unlöslichen Phosphaten, dazu führen, dass zum einen die Phosphat-Partikel der Dispersion aufgrund der Verschiebung des Sättigungsgleichgewichtes "reifen" und sich ihre mittlere Partikelgröße zu höheren Werten verschiebt und zum anderen die Dispersion aufgrund der dann vorliegenden hohen Ionenstärke insgesamt instabiler wird. Derart hohe Gehalte an wasserlöslichen Phosphaten sind daher vorzugsweise zu vermeiden.
Als wasserlösliches Phosphat gilt erfindungsgemäß der Gesamtanteil der in der sauren wässrigen Dispersion gelösten Phosphate bezogen auf PO₄. Die Einstellung des Gehaltes an wasserlöslichen Phosphaten erfolgt vorzugsweise über solche Phosphatsalze, die in einer sauren wässrigen Dispersion des erfindungsgemäßen Verfahrens vollständig in Lösung gehen und dabei in ihre ionogenen Bestandteile dissoziieren.

Als besonders geeignet hierfür haben sich die Alkali- und Ammoniumsalze der Phosphorsäure und/oder Phosphorsäure selbst erwiesen.
Die Einstellung eines Gehaltes von löslichen Phosphaten kann ausgehend von einer wässrigen Dispersion von unlöslichem Phosphat auch über die Zugabe von Säuren mit einem pK_{S}-Wert von weniger als 5 zur Festlegung des erfindungsgemäßen pH-Wertes der sauren wässrigen Dispersion vorgenommen werden. Hierbei geht ein Teil des unlöslichen partikulären Phosphates in Lösung. Ein Nachteil dieser Methode zur Einstellung des löslichen Phosphatgehaltes besteht in der irreversiblen Veränderung der Partikelgrößenverteilung, da vornehmlich der besonders niedrigskalige Anteil an Phosphat-Partikeln aufgelöst werden. In der Praxis ist daher die Zugabe von Phosphat-gepufferten Lösungen zur Einstellung des löslichen Phosphat-Gehaltes und des erfindungsgemäßen pH-Wertes bevorzugt.
Die Bestimmung der Anteile an wasserlöslichen Phosphaten und unlöslichem Phosphat in der sauren wässrigen Dispersion gemäß Schritt (B) des erfindungsgemäßen Verfahrens kann über die Methode der Ultrafiltration erfolgen. Hierzu werden zunächst zwei identisch große Volumina der Dispersion entnommen. Im ersten Volumen wird der Anteil der löslichen Phosphate bezogen auf PO₄ im Filtrat der Ultrafiltration mit einer Porenausschlussgrenze von 0,05 µm analytisch bestimmt, während im zweiten Volumen der Gesamtgehalt an gelösten Phosphat bezogen auf PO₄ bestimmt wird. Die Differenz der Phosphatgehalte in den beiden identischen Volumina ergibt dann den Anteil an unlöslichem Phosphat bezogen auf PO₄ in der sauren wässrigen Dispersion.

Die Stabilität der sauren wässrigen Dispersion gemäß Schritt (B) des erfindungsgemäßen Verfahrens kann durch einen zusätzlichen Anteil an unlöslichen partikulären Oxiden erhöht werden, so dass deren Zugabe in einer besonderen Ausführungsform des zugrunde liegenden Verfahrens bevorzugt ist.
Die Stabilität der sauren Dispersion kann durch den zusätzlichen Anteil der partikulären Oxide auf Standzeiten von mehreren Monaten erweitert werden, ohne dass die Agglomeration so weit voranschreitet, dass eine Sedimentation der unlöslichen Phosphate stattfindet. Die unlöslichen partikulären Oxide sind dabei vorzugsweise ausgewählt aus einem oder mehreren Oxiden von Silizium, Eisen, Zirkon und/oder Titan. Derartige Oxide sind hinreichend säurestabil und können somit in der sauren wässrigen Dispersion als partikuläre Komponente ihre stabilisierende Wirkung entfalten.
Der für eine zusätzliche Stabilisierung der sauren wässrigen Dispersion vor Agglomeration notwendige Anteil an partikulären Oxiden liegt vorzugsweise bei zumindest 1 ppm, besonders bevorzugt bei zumindest 10 ppm, wobei Gehalte über 500 ppm in den sauren Dispersionen mit dem bevorzugten Anteil an unlöslichen Phosphaten keinen weiteren Nutzen erbringen.
Vorteilhaft für eine optimale Stabilisierung der unlöslichen Phosphate ist es, wenn die partikulären Oxide einen Partikeldurchmesser von nicht mehr als 0,5 µm, insbesondere nicht mehr als 0,1 µm aufweisen. Hierbei gilt, dass das die mittlere Partikelgröße der unlöslichen Phosphate vorzugsweise zumindest größer als derjenige der partikulären Oxide ist. Der mittlere Partikeldurchmesser der partikulären Oxide ist in Abwesenheit der unlöslichen Phosphate in einer wässrigen Lösung mit einem erfindungsgemäßen pH-Wert mittels Lichtstreumethoden zu messen. In sauren wässrigen Dispersionen, die zusätzlich unlösliches partikuläres Oxid enthalten, können Oxid-Partikel an die Phosphat-Partikel anlagern. Diese sowohl aus Phosphat- als auch aus Oxid-Partikeln bestehenden Agglomerate verlieren jedoch erst dann ihre für die dem Schritt (B) nachfolgende Phosphatierung aktivierende Wirkung, wenn diese Agglomerate eine Größe von deutlich oberhalb von 5 µm besitzen. Daher gelten auch Agglomerate aus Phosphat- und Oxid-Partikel erfindungsgemäß als unlösliches Phosphat, dessen Gehalt mit einer Partikelgröße von unterhalb 5 µm vorzugsweise mindestens 0,1 g/l bezogen auf PO₄ beträgt.

Im Schritt (C) können die dem Fachmann bekannten Phosphatierbäder zur phosphatierenden Konversionsbehandlung eingesetzt werden, vorausgesetzt sie eignen sich für die Abscheidung einer kristallinen Zinkphosphatschicht zumindest auf den unbedeckten Eisen- und Zinkoberflächen des Bauteils. Zu den Eisenoberflächen gehören erfindungsgemäß Oberflächen von Stahl, während zu den Zinkoberflächen neben verzinkten Stahloberflächen auch Oberflächen von legierungsverzinktem Stahl und Zinklegierungen gehören.
Vorzugsweise sind solche Phosphatierlösungen einzusetzen, die durch Spritzen oder Tauchen anwendbar sind und die 0,2 bis 3 g/l Zinkionen und 3 bis 50 g/l Phosphationen enthalten, wobei das Gewichtsverhältnis Phosphationen zu Zinkionen mindestens 3,7 beträgt, sowie einen oder mehrere Beschleuniger ausgewählt aus
0,3 bis 4 g/l Chlorationen,
0,01 bis 0,2 g/l Nitritionen,
0,05 bis 2 g/l m-Nitrobenzolsulfonationen,
0,05 bis 2 g/l m-Nitrobenzoationen,
0,05 bis 2 g/l p-Nitrophenol,
0,005 bis 0,15 g/l Wasserstoffperoxid in freier oder gebundener Form,
0,1 bis 10 g/l Hydroxylamin in freier oder gebundener Form,
0,1 bis 10 g/l eines reduzierenden Zuckers
0,05 bis 4 g/l eines organischen N-Oxids, vorzugsweise N-Methymorpholin,
0,5 bis 5 g/l einer organischen Nitroverbindung ausgewählt aus Nitroguanidin, Nitroarginin und Methyl-, Ethyl- oder Propylestern hiervon und aus Nitrofurfurylidendiacetat.

Für die Elektrotauchlackierung im Schritt (D) sind die dem Fachmann im Einzelnen bekannten Tauchlacke anwendbar.

Gegebenfalls ist zwischen den Verfahrensschritten (C) und (D) eine passivierende Nachbehandlung zwischengeschaltet, die zum einen Defekte in der Phosphatierung ausheilt und zum anderen insbesondere dann einzusetzen ist, wenn im Schritt (C) keine homogene geschlossene Phosphatierung der Aluminiumoberflächen des Bauteils mit einem Schichtgewicht von zumindest 0,5 g/m² an Zinkphosphat erfolgt.
Die passivierende Nachbehandlung des Bauteils nach der Phosphatierung im Schritt (C) und vor einer Elektrotauchlackierung im Schritt (D) wird bevorzugt mittels einer sauren Zusammensetzung enthaltend Fluorokomplexe der Metalle Zr und/oder Ti vorgenommen, wobei der Anteil an Fluorokomplexen bezogen auf die Elemente Zr und/oder Ti besonders bevorzugt im Bereich von 50-1000 ppm liegt.

In einem weiteren Aspekt der vorliegenden Erfindung wird die Verwendung eines metallischen Bauteils umfasst, das nach entsprechend des erfindungsgemäßen Verfahrens zur Vermeidung von "Mapping" behandelt wurde, in einem Prozess zur Auftragung eines Mehrschichtensystems, vorzugsweise bestehend aus organischen Lacken, in der industriellen Oberflächenveredelung.

Des Weiteren finden gemäß der vorliegenden Erfindung behandelte metallische Bauteile Verwendung im Baugewerbe und Architekturbereich, sowie für die Herstellung von Karosserien in der automobilen Fertigung und die Herstellung von "Weißer Ware" und elektronischen Gehäusen.

### Ausführungsbeispiel:

Eine typische Verfahrenabfolge für die korrosionsschützende Behandlung von metallischen Bauteilen nach Art der vorliegenden Erfindung besteht aus folgenden Prozessschritten.

Verfahren A:
1) Entfettung in Ridoline 1565^{®} (Fa. Henkel AG & Co. KGaA) im Tauchenverfahren

| | |
|---|---|
| Ansatz: | 3,0 % Ridoline^{®} 1565 A und 0,3 % Ridosol^{®} 1270 in Leitungswasser |
| pH-Wert: | 10,8 |
| Temperatur: | 56 - 57 °C |
| Dauer: | 5 - 6 min |

2) Spülen mit VE-Wasser

| | |
|---|---|
| Temperatur: | RT |
| Dauer: | 1 - 2 min |

3) Aktivieren mit saurer wässriger Dispersion im Tauchverfahren

| | |
|---|---|
| Ansatz: | 0,14 g/l unlösliches Phosphat gemessen als PO₄ |
| | 4,9 g/l lösliches Phosphat gemessen als PO4 |
| | hergestellt durch Zugabe von einer Lösung von 27,4 % H₃PO₄ und 10,4 % NaOH in VE-Wasser (pH 2,9) zu einer Dispersion von 0,6 g/l Zn₃(PO₄)₂·4H₂O in VE-Wasser bis sich ein pH-Wert von 4,3 eingestellt hat. |
| Temperatur: | RT |
| Dauer: | 30 s |

4) Phosphatieren mit Granodine^{®} 952 (Fa. Henkel AG & Co. KGaA) im Spritzverfahren

| | |
|---|---|
| Ansatz: | Granodine^{®} 958 A + Toner^{®} C 16 + Toner^{®} 338 |
| Freie Säure: | 1,6 Punkte bei pH 3,6 |
| Gesamtsäure: | 22,0 - 23,0 Punkte bei pH 8,5 |
| Zn²⁺: | 1,1 g/l |
| Freies Fluorid: | 120 - 145 mg/l |
| Beschleuniger: | 1,8 - 2,0 Gaspunkte |
| Spritzdruck: | 0,7 bar |
| Temperatur: | 51 °C |
| Dauer: | 3 min |

5) Spülen mit VE-Wasser

| | |
|---|---|
| Temperatur: | RT |
| Dauer: | 30 s |

6) Trocknen mit Druckluft
7) Beschichtung mit kathodischem Tauchlack, CathoGuard^{®} 500
(Fa. BASF AG) und Einbrennen des Lackes bei 175 °C für 25 min im Ofen

### Verfahren B:

Als Vergleichsbeispiel wird eine übliche Aktivierungslösung (Fixodine^{®} 158 X, Fa. Henkel AG & Co. KGaA) herangezogen, die eine Dispersion von Zn₃(PO₄)₂·4H₂0 (mittlerer Partikeldurchmesser 2,0-2,2 gemessen mit Malvern Zetasizer Typ DTS 5100) mit einen Anteil an Zinkphosphat von 0,15 g/l bezogen auf PO₄ aufweist, wobei der Anteil an löslichen Phosphaten über das Löslichkeitsprodukt des Zinkphosphates vorgegeben ist und ein pH-Wert von 8,5 vorliegt.

Zur Simulation des "Vorsprays" in der Phosphatierzone bei der Karosseriefertigung, wurden einige Tropfen Phosphatierlösung mittels Spritze nach der Aktivierung auf vorphosphatierte verzinkte Stahlbleche (ZE, vorphosphatiert) aufgebracht und nach ca. 20 s Einwirkzeit im Spritzverfahren phosphatiert.

Aus Tabelle 1 wird ersichtlich, dass die Aktivierung mit einer sauren wässrigen Dispersion enthaltend unlösliches und lösliches Phosphat im erfindungsgemäßen Verfahren (A) das Auftreten von "Mapping"-Effekten zu unterdrücken vermag.

| Tab.1 | | | |
|---|---|---|---|
| Auftreten von "Mapping" auf wärmebehandelten vorphosphatierten ZE-Blechen in Abhängigkeit vom jeweiligen Verfahren zur aktivierenden Vorbehandlung | | | |
| Blech | Verfahren | Schichtgewicht* in g/m² | Mapping^{#} |
| Stahl (CRS) | A | 1,4 | - |
| | B | 1,7 | - |
| ZE, vorphosphatiert | A | 1,5-1,7 | keine Läufer / Markierungen |
| | B | 1,5-1,7 | Läufer / Markierungen deutlich erkennbar |
| * Schichtgewicht der Zinkphosphatierung | | | |
| # "Mapping" in Form von optischen Unterschieden ("Läufern") und Inhomogenitäten in der nachfolgenden Tauchlackierung ("Plastisches Mapping") | | | |

Es zeigt sich zudem, dass die Schichtdicke des Tauchlackes (CathoGuard^{®}) an den Stellen, an denen "Mapping" auftritt, geringer ausfällt als auf den übrigen Bereichen. An Querschnitten, die mittels Mikrotom angefertigt wurden, konnte auf vorphosphatierten ZE-Blechen, die gemäß Verfahren (B) behandelt wurden und an denen folglich Markierungen in Form von Läufern vorlagen, die mittlere Schichtdicke nach 5-fach Messung im Bereich der Läufer zu 20,6 µm bestimmt werden, während diejenige außerhalb der Markierungen bei 24,7 µm lag. Für die Bestimmung der Schichtdicke wurden die Mikrotom-Querschnitte rasterelektronenmikroskopisch vermessen.

## Patentansprüche

1. Verfahren zur korrosionsschützenden Behandlung von metallischen Bauteilen, bei dem das metallische Bauteil, das zumindest teilweise aus Oberflächen von Zink besteht, wobei die Oberflächen des Bauteils, die aus Zink bestehen, teilweise eine kristalline Zinkphosphatschicht aufweisen, bei einer Temperatur von mindestens 100 °C wärmebehandelt wurde, **dadurch gekennzeichnet, dass** das wärmebehandelte Bauteil anschließend nacheinander die folgenden Verfahrensschritte durchläuft:
(A) ggf. Reinigung und Entfettung des Bauteils,
(B) aktivierende Vorbehandlung des Bauteils mit einer sauren wässrigen Dispersion enthaltend unlösliche Phosphate, wobei der pH-Wert der Dispersion nicht kleiner als 4 und nicht größer als 5,5 ist,
(C) phosphatierende Konversionsbehandlung des aktivierten Bauteils, so dass zumindest auf sämtlichen Eisen- und Zinkoberflächen des Bauteils jeweils eine kristalline Zinkphosphatschicht mit einem Schichtgewicht von nicht weniger als 0,5 g/m² vorliegt, und
(D) Elektrotauchlackierung des Bauteils

2. Verfahren gemäß Anspruch 1, **dadurch gekennzeichnet, dass** das metallische Bauteil aus zusammengefügten Bauelementen besteht, die teilweise Oberflächen von Zink besitzen, die kristalline Schichtüberzüge aus Zinkphosphat aufweisen, wobei diese Bauelemente bei einer Temperatur von mindestens 100 °C, vorzugsweise mindestens 150 °C wärmebehandelt wurden.

3. Verfahren gemäß einem oder beiden der vorherigen Ansprüche, **dadurch gekennzeichnet, dass** die Reinigung des Bauteils im Schritt (A) mit einer alkalischen Lösung erfolgt, deren pH-Wert nicht kleiner als 8, vorzugsweise nicht kleiner als 9 ist.

4. Verfahren gemäß einem oder mehreren der vorherigen Ansprüche, **dadurch gekennzeichnet, dass** der pH-Wert der sauren wässrigen Dispersion im Schritt (B) nicht größer als 5 ist.

5. Verfahren gemäß einem oder mehreren der vorherigen Ansprüche, **dadurch gekennzeichnet, dass** die unlöslichen Phosphate im Schritt (B) ausgewählt sind aus Phosphaten der Metalle Zink, Eisen, Mangan. Nickel, Kobalt, Kalzium, Magnesium und/oder Aluminium, vorzugsweise Zink und/oder Eisen und besonders bevorzugt Zink.

6. Verfahren gemäß einem oder mehreren der vorherigen Ansprüche, **dadurch gekennzeichnet, dass** der mittlere Partikeldurchmesser der unlöslichen Phosphate in der sauren wässrigen Dispersion im Schritt (B) nicht größer als 5 µm, vorzugsweise nicht größer als 2 µm ist.

7. Verfahren gemäß Anspruch 6, **dadurch gekennzeichnet, dass** der Gehalt an unlöslichen Phosphaten in der sauren wässrigen Dispersion im Schritt (B) mit einem Partikeldurchmesser von nicht mehr als 5 µm mindestens 0,1 g/l bezogen auf PO₄ beträgt.

8. Verfahren gemäß einem oder mehreren der vorherigen Ansprüche, **dadurch gekennzeichnet, dass** die saure wässrige Dispersion im Schritt (B) zusätzlich wasserlösliche Phosphate enthält.

9. Verfahren gemäß Anspruch 8, **dadurch gekennzeichnet, dass** der Gehalt an wasserlöslichen Phosphaten bezogen auf die Gesamtmenge an gelöstem PO₄ nicht weniger als 1 g/l, vorzugsweise nicht weniger als 2 g/l und besonders bevorzugt nicht weniger als 4 g/l ist.

10. Verfahren gemäß einem oder beiden der Ansprüche 8 und 9, **dadurch gekennzeichnet, dass** als wasserlösliche Phosphate die Alkali- und Ammoniumsalze der Phosphorsäure und/oder Phosphorsäure enthalten sind.

11. Verfahren gemäß einem oder mehreren der vorherigen Ansprüche, **dadurch gekennzeichnet, dass** die saure wässrige Dispersion im Schritt (B) zusätzlich unlösliche partikuläre Oxide enthält.

12. Verfahren gemäß Anspruch 11, **dadurch gekennzeichnet, dass** die unlöslichen partikulären Oxide ausgewählt sind aus einem oder mehreren Oxiden von Silizium, Eisen, Zirkon und/oder Titan.

13. Verfahren gemäß einem oder beiden der Ansprüche 11 und 12, **dadurch gekennzeichnet, dass** der Gehalt an unlöslichem partikulärem Oxid mindestens 1 ppm, vorzugsweise mindestens 10 ppm beträgt und einen Gehalt von 500 ppm nicht überschreitet.

14. Verwendung eines metallischen Bauteils, das nach einem oder mehreren der Ansprüche 1 bis 13 behandelt wurde, in einem Prozess zur Auftragung eines Mehrschichtensystems in der industriellen Oberflächenveredelung.

15. Verwendung eines metallischen Bauteils, das nach einem oder mehreren der Ansprüche 1 bis 13 behandelt wurde, für die Herstellung von Weißer Ware, elektronischen Gehäusen sowie für die Herstellung von Karosserien in der automobilen Fertigung und dessen Verwendung im Baugewerbe und Architekturbereich.

## Claims

1. A method for the anticorrosion treatment of metallic components, in which the metallic component, which consists at least in part of surfaces of zinc, the surfaces of the component which consist of zinc in part comprising a crystalline zinc phosphate layer, has been heat-treated at a temperature of at least 100°C, **characterised in that** the heat-treated component then passes in succession through the following method steps:
(A) optional cleaning and degreasing of the component,
(B) activating pretreatment of the component with an acidic aqueous dispersion containing insoluble phosphates, the pH value of the dispersion being no less than 4 and no greater than 5.5,
(C) phosphating conversion treatment of the activated component, such that at least on all the ferrous and zinc surfaces of the component there is in each case present a crystalline zinc phosphate layer with a layer weight of no less than 0.5 g/m²; and
(D) electro-dipcoating of the component.

2. A method according to claim 1, **characterised in that** the metallic component consists of assembled elements, which have in part surfaces of zinc which comprise crystalline layer coatings of zinc phosphate, these elements having been heat-treated at a temperature of at least 100°C, preferably at least 150°C.

3. A method according to one or both of the preceding claims, **characterised in that** cleaning of the component in step (A) is effected with an alkaline solution whose pH value is no less than 8, preferably no less than 9.

4. A method according to one or more of the preceding claims, **characterised in that** the pH value of the acidic aqueous dispersion in step (B) is no greater than 5.

5. A method according to one or more of the preceding claims, **characterised in that** the insoluble phosphates in step (B) are selected from phosphates of the metals zinc, iron, manganese, nickel, cobalt, calcium, magnesium and/or aluminium, preferably zinc and/or iron and more preferably zinc.

6. A method according to one or more of the preceding claims, **characterised in that** the average particle diameter of the insoluble phosphates in the acidic aqueous dispersion in step (B) is no greater than 5 µm, preferably no greater than 2 µm.

7. A method according to claim 6, **characterised in that** the content of insoluble phosphates in the acidic aqueous dispersion in step (B) with a particle diameter of no more than 5 µm amounts to at least 0.1 g/l relative to PO₄.

8. A method according to one or more of the preceding claims, **characterised in that** the acidic aqueous dispersion in step (B) additionally contains water-soluble phosphates.

9. A method according to claim 8, **characterised in that** the content of water-soluble phosphates relative to the total quantity of dissolved PO₄ is no less than 1 g/l, preferably no less than 2 g/l and particularly preferably no less than 4 g/l.

10. A method according to one or both of claims 8 and 9, **characterised in that** alkali metal and ammonium salts of phosphoric acid and/or phosphoric acid are present as water-soluble phosphates.

11. A method according to one or more of the preceding claims, **characterised in that** the acidic aqueous dispersion in step (B) additionally contains insoluble particulate oxides.

12. A method according to claim 11, **characterised in that** the insoluble particulate oxides are selected from one or more oxides of silicon, iron, zirconium and/or titanium.

13. A method according to one or both of claims 11 and 12, **characterised in that** the content of insoluble particulate oxide amounts to at least 1 ppm, preferably at least 10 ppm and does not exceed a content of 500 ppm.

14. Use of a metallic component which has been treated according to one or more of claims 1 to 13 in a process for applying a multilayer system in industrial surface finishing.

15. Use of a metallic component which has been treated according to one or more of claims 1 to 13 for the production of white goods, electronic housings and for the production of vehicle bodies in automotive manufacture and use thereof in the construction industry and architectural sector.

## Revendications

1. Procédé pour le traitement d'éléments de construction métalliques procurant une protection contre la corrosion, dans lequel l'élément de construction métallique, qui est constitué au moins en partie par des surfaces de zinc, les surfaces de l'élément de construction qui sont constituées de zinc présentant en partie une couche de phosphate de zinc cristallin, a été soumis à un traitement thermique à une température d'au moins 100 °C, **caractérisé en ce qu'**on fait ensuite passer l'éléments de construction qui a fait l'objet d'un traitement thermique successivement par les étapes opératoires suivantes :
(A) le cas échéant, un nettoyage et un dégraissage de l'élément de construction ;
(B) un prétraitement d'activation de l'élément de construction avec une dispersion aqueuse acide contenant des phosphates insolubles, la valeur de pH de la dispersion n'étant pas inférieure à 4 et pas supérieure à 5,5 ;
(C) un traitement de conversion de l'élément de construction activé par phosphatation, si bien qu'au moins sur l'ensemble des surfaces de fer et de zinc de l'élément de construction, est présente chaque fois une couche de phosphate de zinc cristallin, le poids de la couche n'étant pas inférieur à 0,5 g/m² ; et
(D) une peinture électrophorétique de l'élément de construction par immersion.

2. Procédé selon la revendication 1, **caractérisé en ce que** l'élément de construction métallique est constitué par des éléments de construction assemblés qui possèdent en partie des surfaces de zinc qui présentent des revêtements sous la forme de couches, constitués de phosphate de zinc cristallin, ces éléments de construction ayant été soumis à un traitement thermique à une température d'au moins 100 °C, de préférence d'au moins 150 °C.

3. Procédé selon une des revendications précédentes ou les deux, **caractérisé en ce que** le nettoyage de l'élément de construction à l'étape (A) a lieu avec une solution alcaline dont la valeur de pH n'est pas inférieure à 8, de préférence n'est pas inférieure à 9.

4. Procédé selon une ou plusieurs des revendications précédentes, **caractérisé en ce que** la valeur de pH de la dispersion aqueuse acide à l'étape (B) n'est pas supérieure à 5.

5. Procédé selon une ou plusieurs des revendications précédentes, **caractérisé en ce que** les phosphates insolubles à l'étape (B) sont choisis parmi des phosphates de métaux, à savoir le zinc, le fer, le manganèse, le nickel, le cobalt, le calcium, le magnésium et/ou l'aluminium, de préférence le zinc et/ou le fer, et de manière particulièrement préférée le zinc.

6. Procédé selon une ou plusieurs des revendications précédentes, **caractérisé en ce que** le diamètre moyen de particule des phosphates insolubles dans la dispersion aqueuse acide à l'étape (B) n'est pas supérieur à 5 µm, de préférence n'est pas supérieur à 2 µm.

7. Procédé selon la revendication 6, **caractérisé en ce que** la teneur de la dispersion aqueuse acide en phosphates insolubles à l'étape (B) dont le diamètre de particule n'est pas supérieur à 5 µm s'élève à au moins 0,1 g/l rapporté au PO₄.

8. Procédé selon une ou plusieurs des revendications précédentes, **caractérisé en ce que** la dispersion aqueuse acide à l'étape (B) contient en outre des phosphates solubles dans l'eau.

9. Procédé selon la revendication 8, **caractérisé en ce que** la teneur en phosphates solubles dans l'eau, rapporté à la quantité totale du PO₄ solubilisé, n'est pas inférieure à 1 g/l, de préférence pas inférieure à 2 g/l et de manière particulièrement préférée pas inférieure à 4 g/l.

10. Procédé selon l'une quelconque des revendications 8 et 9 ou les deux, **caractérisé en ce que** sont contenus, à titre de phosphates solubles dans l'eau, les sels alcalins et d'ammonium de l'acide phosphorique et/ou l'acide phosphorique.

11. Procédé selon une ou plusieurs des revendications précédentes, **caractérisé en ce que** la dispersion aqueuse d'acide à l'étape (B) contient en outre des oxydes particulaires insolubles.

12. Procédé selon la revendication 11, **caractérisé en ce que** les oxydes particulaires insolubles sont choisis parmi un ou plusieurs oxydes du silicium, du fer, du zirconium et/ou du titane.

13. Procédé selon l'une quelconque des revendications 11 et 12 ou les deux, **caractérisé en ce que** la teneur en oxyde particulaire insoluble s'élève à au moins 1 ppm, de préférence à au moins 10 ppm, et ne dépasse pas une teneur de 500 ppm.

14. Utilisation d'un élément de construction métallique qui a fait l'objet d'un traitement selon une ou plusieurs des revendications 1 à 13, dans un procédé pour l'application d'un système multicouche dans le traitement d'amélioration des propriétés superficielles à l'échelle industrielle.

15. Utilisation d'un élément de construction métallique qui a fait l'objet d'un traitement selon une ou plusieurs des revendications 1 à 13, pour la fabrication d'appareils électroménager, de boîtiers électroniques et pour la fabrication de carrosseries dans la construction automobile, ainsi que son utilisation dans l'industrie du bâtiment et dans le domaine de l'architecture.
